# EUROPÄISCHE PATENTSCHRIFT

(11) **EP 0 824 160 B1**
(45) Veröffentlichungstag und Bekanntmachung des Hinweises auf die Patenterteilung: **05.12.2001**
(21) Anmeldenummer: 97112494.6
(22) Anmeldetag: 22.07.1997
(51) Int. Cl.: D21H 11/12, D21C 9/00

(54) **Verfahren zur Herstellung von Papiermasse**
Process for the manufacture of paper making pulp
Procédé de fabrication de pâte à papier

(30) Priorität: 14.08.1996 DE 19632865
(43) Veröffentlichungstag der Anmeldung: 18.02.1998
(73) Patentinhaber: Giesecke & Devrient GmbH, 81677 München (DE)
(72) Erfinder: Lund, Gerrit, 86374 Gai ach (GA); Tauber, Reinhard, Dr., 83714 Miesbach (DE)
(74) Vertreter: Klunker . Schmitt-Nilson . Hirsch

(56) Entgegenhaltungen:
- WO-A-97/22749
- DE-A- 1 916 063
- GB-A- 492 219
- US-A- 4 983 256
- US-A- 5 085 735
- DATABASE WPI Section Ch, Week 8111 Derwent Publications Ltd., London, GB; Class F09, AN 81-18350D XP002041478 & JP 56 004 791 A (AGENCY OF IND SCI & TECHNOLOGY) , 19.Januar 1981
- DATABASE WPI Section Ch, Week 8433 Derwent Publications Ltd., London, GB; Class F09, AN 84-205830 XP002041479 & SU 1 060 731 A (AS KIRG ORG CHEM IN) , 15.Dezember 1983

## Beschreibung

Die Erfindung betrifft ein Verfahren zur Herstellung von Papiermasse, die Fasern von Einjahrespflanzen oder von aus ihnen erzeugten Sekundärrohstoffen enthält, wobei die Fasern gebleicht, gekürzt und in weiteren Verarbeitungsschritten zu einer homogenen Papiermasse verarbeitet werden. Die Erfindung betrifft ferner ein Verfahren zur Herstellung von gekürzten Fasern von Einjahrespflanzen oder von aus Einjahrespflanzen erzeugten Sekundärrohstoffen.

Aus umweltpolitischen Gründen wird erwogen, Einjahrespflanzen, wie Hanf, Flachs etc., künftig speziell für die Papierproduktion anzubauen und zu verwenden, um die Abholzung der Wälder zumindest für diesen Industriezweig zu verringern oder gar vollständig zu verhindern.

Derzeit werden Papiere aus Fasern pflanzlicher Herkunft, wie Baumwolle, Linters, Hanf etc. hauptsächlich für hochwertige Papiere, wie Aktien, Wertdokumente, Banknoten etc. verwendet, da die Rohstoffe teuer und die Stoffaufbereitung pflanzlicher Fasern sehr aufwendig ist. Die relativ langen Fasern lassen sich im Wasser nicht vereinzeln, d.h. es bilden sich Faseranhäufungen, die sich wiederum zu größeren Klumpen aglomerieren. Durch das Einbringen von Rotationsbewegungen, wie sie beim Rühren oder Pumpen entstehen, neigen die obengenannten Faseranhäufungen zu Verspinnungen, die sich schnell zu meterlangen Zöpfen entwickeln. Es mußte daher ein spezielles Verfahren für die Stoffaufbereitung von pflanzlichen Fasern entwickelt werden.

Bei diesem Verfahren werden die Fasern in einem ersten Schritt in sogenannte "Kuchen" gepreßt und mehrere dieser Kuchen in einen Bleichkessel eingehängt. Unter Zuhilfenahme von Bleichchemikalien, Druck und Temperatur oxidiert der Faserstoff zur gewünschten Weiße. Noch während die Kuchen in dem Bleichkessel verweilen, werden sie mit Wasser gespült, um die Bleichchemikalien zu entfernen. Der gesamte Bleichprozeß nimmt mehrere Stunden in Anspruch. Anschließend werden die Kuchen herausgenommen, zerschlagen und langsam einem mit Wasser gefüllten Holländer zugeführt. Hier werden die Fasern ebenfalls in einem mehrstündigen Prozeß gekürzt. In einem weiteren Verfahrensschritt wird die nun mit herkömmlichen Pumpsystemen förderbare Fasersuspension weiter gekürzt und fibrilliert bis sie - mit den für die Papierherstellung notwendigen Zusätzen versehen - zur Papiermaschine gelangt.

Da die Papiermaschine kontinuierlich arbeitet und daher ständig neue Papiermasse zugeführt werden muß, andererseits jedoch die Stoffaufbereitung der Fasern nur diskontinuierlich und in zeitintensiven Einzelprozessen erfolgt, ist es notwendig, mehrere Bleichkessel und Holländer parallel einzusetzen. Dieses Verfahren ist somit sehr aufwendig und bedarf vieler einzelner separater Verfahrensschritte.

Ein ähnlich aufwendiges Verfahren wird in der DE-A-1916063 beschrieben. Hier wird die Baumwolle vor dem Bleichprozeß in mehreren Schritten gekocht und gewaschen.

Geeignete Bleichmittel werden beispielsweise in der JP-A-56004791 beschrieben.

Die US-A-4,983,256 schließlich beschreibt ein Verfahren zur Herstellung von Papiermasse, bei dem die strikte Trennung zwischen Zerkleinern und Bleichen der Fasern aufgehoben wird. Hierbei wird die von den Ballen kommende Baumwolle gleichzeitig mit Wasser in eine Vorrichtung eingebracht, die aus zwei langgestreckten, ineinandergreifenden Gewinden besteht. Die Gewinde weisen in verschiedenen Bereichen unterschiedliche Ganghöhen und Ausrichtungen auf, welche auch den unterschiedlichen Verfahrensschritten entsprechen. In den ersten beiden Verfahrensschritten werden die Baumwollfasern mit Wasser gemischt. Im anschließenden Bereich erfolgt ein Abbremsen des Gemischs verbunden mit einer Zerkleinerung der Fasern. Aufgrund der großen Faserlänge von Baumwollfasern kommt es hier jedoch bereits zu Klumpen- und Zopfbildung. Diese Baumwollklumpen können von den ineinandergreifenden Gewinden nicht aufgelöst werden, so daß die Baumwollaglomerate die Mischvorrichtung verstopfen und eine Weiterverarbeitung nicht möglich ist.

Der Erfindung liegt daher die Aufgabe zugrunde, ein Verfahren zur Stoffaufbereitung von natürlichen Faserstoffen, insbesondere Fasern von Einjahrespflanzen vorzuschlagen, welches eine Vereinfachung des Produktionsablaufs sowie eine kontinuierliche Verarbeitung der Fasern ermöglicht.

Diese Aufgabe wird durch die in den unabhängigen Ansprüchen angegebenen Merkmale gelöst. Weiterbildungen sind Gegenstand der Unteransprüche.

Die Erfindung beruht auf dem Grundgedanken, die Fasern von Einjahrespflanzen in einem ersten Verfahrensschritt auf eine Länge zu kürzen, die es erlaubt, eine homogene, pumpbare Suspension herzustellen und erst anschließend zu bleichen. Denn unterhalb einer bestimmten Faserlänge lassen sich die Fasern homogen in Wasser suspendieren und neigen nicht länger zu Verklumpungen oder Verspinnungen. Auf diese Weise können bestehende kontinuierliche Technologien aus der holzverarbeitenden Papierindustrie für den Bleichvorgang eingesetzt werden, da keine Förderprobleme, z.B. beim Pumpen, auftreten. Neben Einjahrespflanzen können auch aus diesen hergestellte Halb- und Fertigprodukte, wie versponnene Fäden oder gewobene Textilien, sprich Fadenreste oder Hadern, als Sekundärrohstoffe eingesetzt und nach dem erfindungsgemäßen Verfahren verarbeitet werden. Diese Halb- und Fertigprodukte werden im folgenden Sekundärrohstoffe genannt.

Einjahrespflanzen bezeichnen in diesem Zusammenhang alle Pflanzenarten, die jährlich geerntet bzw. eingesammelt und für den mechanisch-chemischen Aufschluß als Faserstoff für die Papierherstellung verwendbar sind, beispielsweise Baumwolle, Flachs, Stroh, Bagasse, Bananenstauden, Linters, Hanf etc.

Für die Kürzung der Fasern werden die Fasern zeitgleich mit Wasser in eine Mischvorrichtung eingebracht und sofort beschleunigt, so daß ein Volumenstrom mit einem Feststoffgehalt, der sogenannten Stoffdichte, von weniger als 10 % erzeugt wird. Durch das sofortige Abziehen der Fasersuspension entstehen keine wiederkehrenden Strömungen oder Verspinnungen, die den weiteren Transport der Suspension behindern könnten. Die Fasersuspension kann daher in einem üblichen Refiner gekürzt werden.

Direkt im Anschluß an die Kürzung wird die Fasermasse entwässert, mit Bleichchemikalien gemischt und in einem Bleichturm für gewisse Zeit gelagert, um den Fasern die gewünschte Weiße zu verleihen. Im Anschluß an einen oder mehrere Waschvorgänge wird die Fasermasse schließlich der üblichen weiteren Mahlung in einer Zyklieranlage zugeführt.

Weitere Vorteile und Ausführungsformen werden anhand der Figur erläutert. Es wird darauf hingewiesen, daß die Figur lediglich schematisch die wesentlichen Verfahrensschritte der Erfindung zeigt und daher keinen Anspruch auf Vollständigkeit erhebt.

Das Fasermaterial wird meist in Form von dicht gepackten Ballen 1 geliefert und muß daher in einem ersten Schritt mit Hilfe einer Fräse 2 zerkleinert und aufgelockert werden. In erster Linie werden Baumwollfasern verwendet, aber auch Fasern anderer Einjahrespflanzen, wie Hanf, Flachs etc. und aus ihnen gesponnene oder gewobene Produkte (Sekundärrohstoffe), lassen sich gut zu Papierprodukten verarbeiten.

Die Fasern 1 werden gewogen und in einem bestimmten Verhältnis gleichzeitig mit Wasser 3 in eine Mischvorrichtung 4 eingebracht, kurz beschleunigt und einem Refiner 5 zugeführt. Hierbei handelt es sich bevorzugt um einen Kegelrefiner. Denkbar sind jedoch auch andere Refinerformen, wie z.B. ein Scheibenrefiner. Da die Fasersuspension quasi durch das gleichzeitige Einbringen von Wasser und Fasern entsteht und diese sofort weitertransportiert wird, erhalten die Fasern keine Gelegenheit, Klumpen oder Faserzöpfe zu bilden. Sie gelangen vielmehr gleichmäßig verteilt in den Refiner 5. Dies beruht zum Teil darauf, daß die Fasersuspension lediglich eine Stoffdichte von maximal 10 % aufweist. Dort werden die Fasern gemahlen und dabei gekürzt und fibrilliert. In der nachfolgend angeordneten Doppelsiebbandpresse 6 werden die Fasern bis zu einem Trockenanteil von ca. 40 % entwässert. Hierbei entsteht eine Fasermatte, die in einem Zerkleinerungsaggregat zu Krümelstoff zerrissen wird. Der Krümelstoff wird in einem Hochkonsistenzmischer 7 mit den Bleichchemikalien gemischt und im nächsten Schritt einem Bleichturm 8 zugeführt. Dort können die Chemikalien einwirken und je nach dem gewünschten Grad der Weiße bis zu zwei Stunden lagern. Im Anschluß an den Bleichvorgang werden die Fasern gewaschen, um die Restchemikalien zu entfernen und den weiteren üblichen Prozeßschritten der Papierproduktion zugeführt, wie durch den Pfeil 9 angedeutet.

Alle Prozeßschritte laufen kontinuierlich ab. Das bedeutet, Vorrichtungen, in welchen länger andauernde Prozesse ablaufen, wie z.B. das Bleichen, müssen in ihrem Fassungsvermögen so ausgelegt sein, daß trotz der langen Verweilzeit eine kontinuierliche Beschickung sowie ein kontinuierliches Verlassen der Vorrichtung möglich ist.

Aufgrund des kontinuierlichen Prozeßablaufs entfällt auch der Nachteil des bisherigen Verfahrens, daß mehrere parallel arbeitende Vorrichtungen in der Produktionslinie vorgesehen werden müssen. Auf diese Weise wird der Produktionsablauf bezogen auf Personal-, Energie- und Chemikalienkosten erheblich kostengünstiger.

## Patentansprüche

1. Verfahren zur Herstellung von Papiermasse, die Fasern von Einjahrespflanzen oder von aus ihnen erzeugten Sekundärrohstoffen enthält, wobei die Fasern gebleicht, gekürzt und in weiteren Verarbeitungsschritten zu einer homogenen Papiermasse verarbeitet werden, **dadurch gekennzeichnet, daß** das Kürzen der Fasern vor dem Bleichen erfolgt, daß in einem ersten Schritt Wasser und Fasern gleichzeitig in eine Mischvorrichtung eingebracht werden, wobei die Fasersuspension eine Stoffdichte von weniger als 10 % aufweist daß die Fasersuspension im Anschluß an die Mischvorrichtung kurz beschleunigt wird, wobei die Fasern durch das sofortige Abziehen der Fasersuspension keine Gelegenheit erhalten Klumpen oder Faser-Zöpfe zu bilden, und daß die Fasern anschließend in einer weiteren Vorrichtung auf eine Länge gekürzt werden, die es ermöglicht, eine homogene, pumpbare Suspension der gekürzten Fasern herzustellen.

2. Verfahren nach Anspruch 1, **dadurch gekennzeichnet, daß** die Fasersuspension einem Refiner zugeführt und die Fasern dort gekürzt werden.

3. Verfahren nach Anspruch 1 oder 2, **dadurch gekennzeichnet, daß** die gekürzten Fasern von dem Wasser getrennt werden, insbesondere bis zu einem Trockenanteil von 40 %.

4. Verfahren nach wenigstens einem der Ansprache 1 bis 3, **dadurch gekennzeichnet, daß** die gekürzten Fasern in einem Hochkonsistenzmischer mit den Bleichchemikalien gemischt und anschließend in einem Bleichturm gelagert werden.

5. Verfahren nach Anspruch 4, **dadurch gekennzeichnet, daß** die Fasern ca. 2 Stunden im Bleichturm verweilen.

6. Verfahren zur Herstellung von gekürzten Fasern von Einjahrespflanzen oder von aus ihnen erzeugten Sekundärrohstoffen, **gekennzeichnet durch** folgende Schritte:
- gleichzeitiges Einbringen von Wasser und Fasern in einen Mischer, wobei die Fasersuspension eine Stoffdichte von weniger als 10 % aufweist
- kurzes Beschleunigen der Fasersuspension, wobei die Fasern **durch** das sofortige Abziehen der Faser Suspension keine Gelegenheit erhalten Klumpen oder Faserzöpfe zu bilden,
- Kürzen der Fasern in einem Refiner.

7. Verfahren nach wenigstens einem der Ansprüche 1 bis 6, **dadurch gekennzeichnet, daß** als Einjahrespflanzen Baumwolle, Linters, Flachs etc. verwendet werden.

8. Verwendung des Verfahrens nach wenigstens einem der Ansprüche 1 bis 5 zur Herstellung von Sicherheitspapier.

9. Verwendung des Verfahrens nach Anspruch 6 zur Herstellung von Sicherheitspapier.

## Claims

1. A method for producing paper pulp containing fibers of annual plants or of secondary raw materials produced therefrom, the fibers being bleached, shortened and processed into a homogeneous paper pulp in further processing steps, **characterized in that** the shortening of the fibers takes place prior to bleaching, water and fibers are introduced simultaneously into a mixing apparatus in a first step, the fiber suspension having a stock density of less than 10%, the fiber suspension is briefly accelerated subsequent to the mixing apparatus, the fibers having no opportunity to form lumps or fiber braids due to immediate removal of the fiber suspension, and the fibers are then shortened in a further apparatus to a length which permits production of a homogeneous, pumpable suspension of the shortened fibers.

2. A method according to claim 1, **characterized in that** the fiber suspension is supplied to a refiner and the fibers shortened therein.

3. A method according to claim 1 or 2, **characterized in that** the shortened fibers are separated from the water, in particular up to a dry content of 40%.

4. A method according to at least one of claims 1 to 3, **characterized in that** the shortened fibers are mixed with the bleaching chemicals in a high-consistency mixer and then stored in a bleaching tower.

5. A method according to claim 4, **characterized in that** the fibers remain in the bleaching tower for about two hours.

6. A method for producing shortened fibers of annual plants or of secondary raw materials produced therefrom, **characterized by** the following steps:
simultaneously introducing water and fibers into a mixer, the fiber suspension having a stock density of less than 10%,
briefly accelerating the fiber suspension, the fibers having no opportunity to form lumps or fiber braids due to immediate removal of the fiber suspension,
shortening the fibers in a refiner.

7. A method according to at least one of claims 1 to 6, **characterized in that** the annual plants used are cotton, linters, flax, etc.

8. Use of the method according to at least one of claims 1 to 5 for producing security paper.

9. Use of the method according to claim 6 for producing security paper.

## Revendications

1. Procédé de fabrication de pâte à papier contenant des fibres de plantes annuelles ou de matières premières de récupération issue de ces fibres au cours duquel les fibres sont blanchies, raccourcies et transformées en une pâte à papier homogène lors d'étapes de transformation supplémentaires, **caractérisé en ce que** le raccourcissement des fibres a lieu avant leur blanchiment, **en ce que** dans une première étape de l'eau et des fibres sont placées simultanément dans un mélangeur, et au cours de laquelle la suspension des fibres présente une consistance de moins de 10 %, **en ce que** la suspension de fibres est brièvement accélérée en se plaçant dans le mélangeur, **en ce que** les fibres ne peuvent pas former d'amas ni de filaments grâce à leur retrait immédiat de la suspension de fibres et **en ce que** les fibres sont finalement raccourcies dans un autre appareil à une longueur permettant de fabriquer une suspension homogène pompable des fibres raccourcies.

2. Procédé selon la revendication 1, **caractérisé en ce que** la suspension de fibres est introduite dans un raffineur et que les fibres y sont raccourcies.

3. Procédé selon la revendication 1 ou 2, **caractérisé en ce que** les fibres raccourcies sont séparées de l'eau, en particulier jusqu'à une partie sèche de 40 %.

4. Procédé selon au moins une des revendications 1 à 3, **caractérisé en ce que** les fibres raccourcies sont mélangées dans un mélangeur à haute consistance avec les produits chimiques de blanchiment et sont ensuite placées dans une tour de blanchiment.

5. Procédé selon la revendication 4, **caractérisé en ce que** les fibres reposent pendant environ 2 heures dans la tour de blanchiment.

6. Procédé de fabrication de fibres raccourcies de plantes annuelles ou de matières premières de récupération issues de ces fibres **caractérisé par** les étapes suivantes :
- introduction simultanée d'eau et de fibres dans un mélangeur au cours de laquelle la suspension de fibres présente une consistance de moins de 10%;
- accélération brève de la suspension de fibres au cours de laquelle les fibres ne peuvent pas former d'amas ni de filaments grâce à leur retrait immédiat de la suspension de fibres ;
- raccourcissement des fibres dans un raffineur.

7. Procédé selon au moins l'une des revendications 1 à 6, **caractérisé en ce que** l'on utilise comme plante annuelle le coton, le linter, le lin, etc.

8. Utilisation du procédé selon au moins l'une des revendications 1 à 5, pour la fabrication de papier de sûreté.

9. Utilisation du procédé selon la revendication 6, pour la fabrication de papier de sûreté.
